# EUROPÄISCHE PATENTSCHRIFT

(11) **EP 0 035 106 B1**
(45) Veröffentlichungstag und Bekanntmachung des Hinweises auf die Patenterteilung: **21.08.1985**
(21) Anmeldenummer: 81100298.9
(22) Anmeldetag: 16.01.1981
(51) Int. Cl.: B41M 5/24

(54) **Verfahren zum Herstellen eines mit einer kontrastmittelhaltigen Lackschicht und einer aluminiumhaltigen Schicht überzogenen Aufzeichnungsträgers und dadurch hergestellte Aufzeichnungsträger**
Process for producing a record carrier coated with a lacquer layer containing a contrast agent and a layer containing aluminium, and record carrier produced thereby
Procédé pour la fabrication d'un support d'enregistrement pourvu d'une couche de laque contenant un agent de contraste et d'une couche contenant de l'aluminium et support d'enregistrement ainsi fabriqué

(30) Priorität: 27.02.1980 DE 3007330
(43) Veröffentlichungstag der Anmeldung: 09.09.1981
(73) Patentinhaber: International Business Machines Corporation, Armonk, N.Y. 10504 (US)
(72) Erfinder: Bahr, Dietrich Jürgen, Dr., D-7033 Herrenberg (DE); Briska, Marian, Dipl.-Ing., D-7030 Böblingen (DE)
(74) Vertreter: Mönig, Anton, Dipl.-Ing.

## Beschreibung

Die Erfindung betrifft ein Verfahren zum Herstellen eines mit einer kontrastmittelhaltigen Lackschicht und einer vorzugsweise als Aluminium bestehenden oder Aluminium enthaltenden metallischen Schicht überzogenen Aufzeichnungsträgers, bei dem die Lackschicht mit feinverteilten, über die Lackschichtoberfläche hinausragenden Calciumcarbonatkörnern pigmentiert ist. Ein derartiger Aufbau eines Aufzeichnungsträgers ist in der GB-A-1 325 033 zur Lesbarkeitsverbesserung durch Kontrasterhöhung an den Druckpositionen relativ zur jeweiligen Umgebung beschrieben.

Beim Drucken auf mit Aluminium beschichtetem Papier, wie auch auf Papieren oder Kunststoffolien, die mit einem anderen metallischen Überzug versehen sind, müssen die Schreibelektroden ständigen Kontakt mit der metallischen Schicht aufweisen, d. h. sie schleifen dauernd auf dem Aufzeichnungsträger. Obgleich andere metallische Überzüge verwendet werden können, sollen im folgenden die bisher aufgetretenen Schwierigkeiten und die durch die Erfindung geschaffenen Lösungen grundsätzlich im Zusammenhang mit einem mit Aluminium beschichteten Aufzeichnungsträger beschrieben werden. Da die Elektroden das Aluminium beim Schleifen auf dem Aufzeichnungsträger überwiegend mit ihren Vorderkanten in Schreibrichtung ausbrennen, laufen sie in den ausgebrannten Stellen auf der darunter liegenden, meist schwarz oder dunkel eingefärbten Lackschicht. Während des Ausbrennvorgangs erhitzen sie sich in ihrer Spitze, die in ihrem heißen Zustand den oberen Teil der Lackschicht zersetzt, wodurch unter anderem Dämpfe entstehen, die sich in den normalerweise staubförmigen Schreibrückständen um die Elektroden herum niederschlagen, d. h. kondensieren. Mit der Zeit bildet sich dort ein zäher bis harter Kuchen, der, sobald er die Elektroden vollständig einhüllt, den Schreibvorgang soweit stört, daß nicht mehr gedruckt werden kann. Ob bzw. wie schnell ein derartiges »Backen« auftritt, hängt unter anderem von der Schreibfrequenz, d. h. vom Schwarzanteil des Druckens ab.

Eine Möglichkeit, diese sehr störende Erscheinung zu verringern, bzw. überhaupt zu beseitigen, besteht darin, höher temperaturfeste Lacke zu verwenden. Bisher konnte allerdings eine vollständige Unterdrückung dieser Erscheinung auf diesem Wege nicht erreicht werden, da an den Elektrodenspitzen Temperaturen von mehr als 1000° C auftreten können.

Man könnte an sich daran denken, dem Lack hochtemperaturfeste Pigmente beizumischen, deren Korn größer als die Lacktrockenschichtdicke ist, so daß sie aus dem Lack teilweise herausragen. Wird ihre Dichte hoch genug erwählt, so kann erreicht werden, daß die Elektroden nur auf den Spitzen der Pigmente laufen und mit dem Lack gar nicht oder nur selten in Berührung kommen. Solche Pigmentbeimischungen sind bereits angewendet worden. Es wurden allerdings Stoffe gewählt, die entweder so hart sind, wie z. B. Siliciumdioxid, daß der Elektrodenabrieb unerträglich hoch wird, oder aber die in ihrer Struktur so empfindlich sind, wie zum Beispiel amorphes Si0₂: Diatomeenerde, daß sich die Abriebeigenschaften nach einmaligem Überstreichen so drastisch ändern, daß bei überlappt schreibenden Elektroden sich ein ungleichmäßiger Abrieb über deren Elektrodendurchmesser ergibt, so daß sie nicht mehr mit ihrer ganzen Fläche zu schreiben vermögen. Diatomeenerde zeigt aber selbst gegenüber reiner Kohlenstoffpigmentierung immer noch einen bis zu 10mal stärkeren Abrieb.

Die Erfindung, wie sie in den Patentansprüchen gekennzeichnet ist, löst die Aufgabe, die Bildung derartiger zäher und harter Rückstände zuverlässig zu vermeiden.

Vorzugsweise wird dabei ein gefälltes Calciumcarbonat mit einer engen Korngrößenverteilung verwendet. Als hitzebeständiger Lack kann man mit besonderem Erfolg einen der Ester der Acetylcellulose einsetzen. Besonders günstig wird es, wenn man einen Celluloseacetobutyrat enthaltenden Lack verwendet.

Wenn man den Anteil von CaC0₃ über 5% hinaus auf beispielsweise 10% oder 15% erhöht, erzielt man damit keine spürbare weitere Verbesserung der durch die Erfindung gewonnenen Eigenschaften.

Da Calciumcarbonat von Natur aus weiß oder farblos ist, wird gemäß einer Weiterbildung der Erfindung vorgeschlagen, das Calciumcarbonat zur Erhöhung des Kontrastes einzufärben. Vorzugsweise wird man dabei die Einfärbung an die Färbung des Lackes angleichen, d. h. bei einer kohlenstoffhaltigen Lackschicht wird man das Calciumcarbonat dunkel einfärben. Diese dunkle Färbung kann man beispielsweise durch Eindiffusion mit Schwermetallen erreichen. Besonders vorteilhaft ist das Einfärben des Calciumcarbonats durch gemeinsames Ausfällen mit einem farbigen Schwermetallion, wie z. B. ein Farbkation enthaltende Eisencarbonate oder z. B. Mn⁴⁺. Dabei ist es ganz wesentlich, daß das Calciumcarbonar für sich vor der Beimischung zu dem Lack mit der gewünschten, eng begrenzten Korngrößenverteilung hergestellt wird.

Obwohl grundsätzlich Kunststoffolien als Grundmaterial verwendet werden können, ist es hier von besonderem Vorteil, wenn als Grundmaterial Papier verwendet wird.

Dadurch erhält man ein metallisiertes Aufzeichnungsträgermaterial mit einer Trägerschicht, einer dunklen Lackschicht und einer metallischen, vorzugsweise aluminiumhaltigen Deckschicht, die sich erfindungsgemäß dadurch auszeichnet, daß die Lackschicht aus einem hitzebeständigen Lack besteht, der etwa 0,5 bis 5 Gewichtsprozent an feinverteiltem, feinkörnigem Calciumcarbonat mit einer Korngröße von etwa 2 11m bis 10 ₁1m enthält und wobei vorzugsweise die Lackschicht etwa 2000 bis 5000 CaC0₃ Körner je mm² enthält und das feinverteilte, feinkörnige Calciumcarbonatmaterial dunkel eingefärbt ist.

Dieses neue Verfahren hat nun ganz außerordentliche Vorteile, wenn man sich an die angegebenen Verfahrensregeln hält. Der hitzebeständige Lack, für den ein Ester der Acetylcellulose verwendet werden könnte, für den aber vorzugsweise ein im wesentlichen aus Celluloseacetobutyrat bestehender Lack verwendet wird, der als Pigment Kohlenstoff enthält, wird nun wie folgt zubereitet. Das Calciumcarbonat läßt sich mit der gewünschten engen zwischen etwa 2 11m bis etwa 10 11m liegenden Korngrößenverteilung unmittelbar durch Ausfällen herstellen. Dadurch wird der Mahlvorgang, der mit Sicherheit auch Korngrößen unter 2 µm liefern würde, vermieden. Die Lackbestandteile werden für sich angesetzt und in üblicher Weise mit einem Lösungsmittel und einem Bindemittel versetzt. Diesem flüssigen Lack wird dann das Calciumcarbonat beigemischt. Da Calciumcarbonat bekanntlich weiß ist, muß es zur Erhöhung des Kontrastes eingefärbt werden. Wenn kohlenstoffhaltige Lacke verwendet werden, sollte das Calciumcarbonat entsprechend dunkel eingefärbt werden. Dies läßt sich vorzugsweise durch Eindiffusion mit Schwermetallen, insbesondere aber mit großem Vorteil durch gemeinsames Ausfällen mit farbigen Schwermetallionen erreichen. Dabei ist darauf hinzuweisen, daß gerade Calciumcarbonat wie kaum ein anderes Material in genau definierter Korngröße hergestellt werden kann, wenn es durch Ausfällung gewonnen wird. Durch die vorgeschlagene Einfärbung wird die Korngrößenverteilung kaum beeinflußt.

Eine enge Korngrößenverteilung ist sehr wichtig, da zu kleine Körner als solche wirkungslos sind, weil sie nur den Lack ausfüllen, ohne jedoch über die Lackoberfläche herauszuragen und außerdem den für den Kontrast notwendigen Kohlenstoff den Platz wegnehmen. Ist die Körnung zu groß, dann heben die Elektroden zu weit von der Aluminiumoberfläche ab, wodurch der Schreibvorgang unnötig erschwert wird.

Die Forderung nach einem temperaturfesten oder hitzebeständigem Lack, wie z. B. Celluloseacetobutyrat ist darauf zurückzuführen, daß die Pigmente nicht aus dem Lackfilm herausgelöst werden dürfen, weil sie sich sonst lose zwischen Elektrodenstirnfläche und Papieroberfläche bewegen, so daß die Elektroden wie auf Kugeln laufen und den Schreibvorgang empfindlich stören. Dies heißt beispielsweise, daß Nitrocellulose als Lackfilm hier völlig ungeeignet ist.

Bei Verwendung von Calciumcarbonat gemäß der Erfindung spielen noch weitere Vorgänge eine Rolle. An den heißen Elektrodenspitzen zerfällt das Calciumcarbonat an der Oberfläche bei Berührung mit den Elektroden zu Calciumoxid und Kohlendioxid CaC0₃→ Ca0 + C0₂. Außerdem bildet sich in dem Lichtbogen an der Elektrodenspitze Calciumcarbid CaC₂. Beide Stoffe gehören bekanntlich zu den stärksten hygroskopischen Materialien, die es gibt. Sie binden sofort das bei der Zersetzung von Nitraten und Acetaten freiwerdende Wasser, wirken somit als Trockenmittel und halten die gesamten Rückstände zwischen den Elektroden trocken, so daß kein »Backen« auftreten kann.

Ferner ist Calciumcarbonat an sich weich und so wenig scharfkantig, daß der Elektrodenabrieb nur etwa doppelt so hoch ist wie bei reiner Kohlenstoffpigmentierung, jedoch hart genug, damit die Pigmentierungsteilchen nicht durch die Elektroden zerstört werden. Ferner ist Calciumcarbonat äußerst billig und läßt sich zudem dem Lack leicht beimischen.

Man erkennt also, daß durch das erfindungsgemäße Verfahren ein Aufzeichnungsträgermaterial geschaffen worden ist, das auch bei sehr feinen Elektrodenspitzen und bei sehr hohen Schreibgeschwindigkeiten, die bisher durch das »Backen« der staubförmigen Schreibrückstände entstehenden Schwierigkeiten vollkommen beseitigt.

## Patentansprüche

1. Verfahren zum Herstellen eines mit einer kontrastmittelhaltigen Lackschicht und einer vorzugsweise aus Aluminium bestehenden oder Aluminium enthaltenden metallischen Schicht überzogenen Aufzeichnungsträgers, bei dem die Lackschicht mit feinverteilten, über die Lackschichtoberfläche hinausragenden Calciumcarbonatkörnern pigmentiert ist, dadurch gekennzeichnet, daß eine Lackschicht aus hitzebeständigem Lack verwendet wird und das Calciumcarbonat mit einem Anteil von 0,5 bis 5 Gewichtsprozent und mit einer Korngröße von etwa 2 11m bis etwa 10 gm in der Lackschicht vorliegt, so daß auf diese Weise unter der mit einem Schreibvorgang verbundenen Hitzeeinwirkung hygroskopisch wirkende Bestandteile der Calciumcarbonatkörner zur Bindung von gleichfalls bei dem Schreibvorgang aus der Lackschicht freiwerdenden feuchten Zersetzungsanteilen sowie zu deren Trocknung freigesetzt werden.

2. Verfahren nach Anspruch 1, dadurch gekennzeichnet, daß ein gefälltes Calciumcarbonat mit einer engen Korngrößenverteilung verwendet wird.

3. Verfahren nach Anspruch 1, dadurch gekennzeichnet, daß ein hitzebeständiger Lack aus Estern der Acetylcellulose verwendet wird.

4. Verfahren nach einem der vorhergehenden Ansprüche, dadurch gekennzeichnet, daß ein im wesentlichen Celluloseacetobutyrat enthaltender Lack verwendet wird.

5. Verfahren nach Anspruch 1, dadurch gekennzeichnet, daß das Calciumcarbonat (CaCOₛ) zur Erhöhung des Kontrastes eingefärbt wird.

6. Verfahren nach Anspruch 5, dadurch gekennzeichnet, daß das Calciumcarbonat dunkel eingefärbt wird.

7. Verfahren nach den Ansprüchen 5 oder 6, dadurch gekennzeichnet, daß das Calciumcarbonat durch Eindiffusion mit Schwermetallen eingefärbt wird.

8, Verfahren nach den Ansprüchen 5 oder 6, dadurch gekennzeichnet, daß das Calciumcarbonat durch gemeinsames Ausfällen mit einem farbigen Schwermetallion, wie z. B. Mn⁴⁺ , eingefärbt wird.

9. Verfahren nach Anspruch 1, dadurch gekennzeichnet, daß das Calciumcarbonat für sich vor der Beimischung zu dem Lack auf die gewünschte Korngröße zerkleinert wird.

10. Verfahren nach Anspruch 1, dadurch gekennzeichnet, daß als Grundmaterial Papier verwendet wird.

11. Metallisiertes Aufzeichnungsträgermaterial, hergestellt gemäß einem oder mehreren der Ansprüche 1 bis 10 mit einer Trägerschicht, einer dunklen Lackschicht, die mit feinverteilten, über die Lackschichtoberfläche hinausragenden Calciumcarbonatkörnern pigmentiert ist, und einer metallischen, vorzugsweise aluminiumhaltigen Deckschicht, dadurch gekennzeichnet, daß die Lackschicht aus einem hitzebeständigen Lack besteht, der etwa 0,5 bis 5 Gewichtsprozent des eine Korngröße von etwa 2 ₁1m bis 10 ₁1m aufweisenden Calciumcarbonats (CaC0₃) enthält, so daß unter der mit einem Schreibvorgang verbundenen Hitzeeinwirkung hygroskopisch wirkende Bestandteile der Calciumcarbonatkörner zur Bindung von gleichfalls bei dem Schreibvorgang aus der Lackschicht freiwerdenden feuchten Zersetzungsanteilen sowie zu deren Trocknung freigesetzt werden.

12. Aufzeichnungsträgermaterial nach Anspruch 11, dadurch gekennzeichnet, daß die Lackschicht etwa 2000 bis 5000 CaC0₃ Körner je mm2 enthält.

13. Aufzeichnungsträgermaterial nach den Ansprüchen 11 oder 12, dadurch gekennzeichnet, daß das feinverteilte, feinkörnige Calciumcarbonatmaterial dunkel eingefärbt ist.

## Claims

1. A process for producing a record carrier coated with a lacquer layer containing a contrast agent and a metallic layer preferably consisting of or containing aluminium, wherein the lacquer layer is pigmented with finely distributed calcium carbonate particles protruding from the surface of the lacquer layer, characterized in that a lacquer layer comprising a heat-resistant lacquer is used and the amount of calcium carbonate in the lacquer layer is 0,5 to 5 percent by weight and the particle size about 211m to about 10 µm, so that under the influence of heat occurring during printing hygroscopic constituents of carbonate particles are freed for binding and drying moist decomposition matter also freed from the lacquer layer during printing.

2. The process according to claim 1, characterized in that a precipitated calcium carbonate with a dense particle size distribution is used.

3. The process according to claim 1, characterized in that a heat resistant lacquer of cellulose acetate esters is used.

4. The process according to any one of the preceding claims, characterized in that a lacquer is used which essentially contains cellulose acetate butyrate.

5. The process according to claim 1, characterized in that the calcium carbonate (CaC0₃) is dyed to increase the contrast.

6. The process according to claim 5, characterized in that the calcium corbonate is dyed dark.

7. The process according to claim 5 or 6, characterized in that the calcium carbonate is dyed by the diffusion of heavy-metals.

8. The process according to any one of the claims 5 or 6, characterized in that the calcium carbonate is dyed by being jointly precipitated with a coloured heavy-metal ion, such as Mn⁴ .

9. The process according to claim 1, characterized in that prior to being admixed to the lacquer, the calcium carbonate is reduced to the desired particle size.

10. The process according to claim 1, characterized in that paper is used as a substrate.

11. A metallized record carrier material produced according to any one or several of the claims 1 to 10, comprising a substrate, a dark lacquer layer pigmented with finely distributed calcium carbonate particles protruding from the surface of the lacquer layer, and a metallic top layer preferably containing aluminium, characterized in that the lacquer layer comprises a heat-resistant lacquer containing about 0.5 to 5 percent by weight of calcium carbonate (CaC0₃) having a particle size of about 2 µm to 10 11m, so that under the influence of heat occurring during printing hygroscopic constituents of the calcium carbonate particles are freed for binding and drying moist decomposition matter also freed from the lacquer layer during printing.

12. The record carrier Material according to claim 11, characterized in that the lacquer layer contains about 2000 to 5000 CaC0₃ particles per mₘ₂.

13. The record carrier material according to claim 11 or 12, characterized in that the finely distributed, fine particle calcium carbonate material ist dyed dark.

## Revendications

1. Procédé pour réaliser un support d'enregistrement recouvert d'une couche de laque contenant un agent de contraste et d'une couche métallique de préférence en aluminium ou contenant de l'aluminium, ladite couche de laque étant pigmentée avec des des grains de carbonate de calcium finement répartis dans la laque et faisant saillie à la surface de ladite couche de laque, caractérisé en ce qu'on utilise une couche d'une laque résistante à des températures élevées et en ce que le pourcentage pondérale du carbonate de calcium dans la laque est compris entre 0,5 et 5% et la grosseur de ses grains entre environ 2 µm et environ 10 µm, de sorte que des éléments des grains de carbonate de calcium ayant une action hygroscopique sont libérés par l'effet de chaleur dû à l'impression, permettant ainsi die lier des éléments de décomposition humides eux aussi libérés de la couche de laque lors de l'impression et, donc, d'absorber leur humidité.

2. Procédé selon la revendication 1, caractérisé en ce qu'on utilise un carbonate de calcium précipité dont la fourchette de grosseur de grain est très petite.

3. Procédé selon la revendication 1, caractérisé en ce qu'on utilise une laque résistante aux températures élevées constituée à base d'esters d'acéto-cellulose.

4. Procédé selon une des revendications précédentes, caracterisé en ce qu'on utilise une laque contenant un général de l'acétobutyrate de cellulose.

5. Procédé selon la revendication 1, caractérisé en ce que ledit carbonate de calcium (Ca-COₛ) est coloré afin d'augmenter le contraste.

6. Procédé selon la revendication 5, caractérisé en ce que le carbonate de calcium est teinté dans un couleur sombre.

7. Procédé selon la revendication 5 ou 6, caractérisé en ce que le carbonate de calcium est coloré par diffusion interne de métaux lourds.

8. Procédé selon la revendication 5 ou 6, caractérisé en ce que le carbonate de calcium est coloré en étant précipité en même temps qu'un ion métallique de couleur, Mn⁴⁺ par exemple.

9. Procédé selon la revendication 1, caractérisé en ce que la décomposition dudit carbonate de calcium en soi pour former des grains de la grosseur souhaitée précède son mélange avec ladite laque.

10. Procédé selon la revendication 1, caractérisé en ce que le matériau de support est du papier.

11. Matériau métallisé pour support d'enregistrement fabriqué selon une ou plusieurs des revendications précédentes 1 à 10, comportant une couche de base, une couche de laque de couleur sombre, qui est pigmentée avec des grains de carbonate de calcium finement répartis et faisant saillie à la surface de ladite couche de laque, et une couche de surface métallique, contenant de préférence de l'aluminium, caractérisé en ce que ladite couche de laque est constituée d'une laque résistante aux températures élevées, laquelle laque contient entre environ 0,5 et 5% en poids du calcium de carbonate (CaCOₛ) dont la grosseur de grain est comprise entre environ 2gm et 10 wm de telle sorte que des éléments à action hygroscopique des grains de carbonate de calcium sont libérés par l'effet de chaleur dû à l'impression, permettant ainsi de lier des éléments de décomposition humides eux-aussi libérés de ladite couche de laque lors de l'impression et, donc, de les sécher.

12. Matériau pour support d'enregistrement selon la revendication 11, caractérisé en ce que ladite couche de laque contient environ 2000 à 5000 grains de carbonate de calcium par mm².

13. Matériau pour support d'enregistrement selon la revendication 11 ou 12, caractérisé en ce que le matériau carbonate de calcium finement réparti et composé de grains fins est teinté dans une couleur sombre.
